# EUROPÄISCHE PATENTSCHRIFT

(11) **EP 1 771 611 B1**
(45) Veröffentlichungstag und Bekanntmachung des Hinweises auf die Patenterteilung: **25.09.2013**
(21) Anmeldenummer: 05771149.1
(22) Anmeldetag: 21.07.2005
(51) Int. Cl.: D04B 1/16

(54) **ELEKTRISCH BIAXIAL LEITFÄHIGES GESTRICK**
KNITTED FABRIC THAT IS ELECTRICALLY CONDUCTIVE IN A BIAXIAL MANNER
TRICOT A CONDUCTIVITE ELECTRIQUE BIAXIALE

(30) Priorität: 24.07.2004 DE 102004038636
(43) Veröffentlichungstag der Anmeldung: 11.04.2007
(73) Patentinhaber: medi GmbH & Co. KG, 95448 Bayreuth (DE)
(72) Erfinder: KURTH, Christof, 95500 Heinersreuth (DE)
(74) Vertreter: Blaumeier, Jörg
(86) Internationale Anmeldenummer: PCT/DE2005/001279
(87) Internationale Veröffentlichungsnummer: WO 2006/010358

(56) Entgegenhaltungen:
- EP-A- 0 185 480
- EP-A- 0 532 468
- WO-A-02/061189
- DE-U1- 9 213 884

## Beschreibung

Die vorliegende Erfindung betrifft ein elektrisch leitfähiges Gestrick, bestehend aus Maschenreihen eines elektrisch nicht leitfähigen Grundfadens sowie Maschenreihen eines zwischen diesen angeordneten elektrisch leitfähigen Fadens, wobei zwischen den Reihen aus elektrisch leitfähigem Faden stellenweise eine die Reihen aus elektrisch nicht leitfähigem Faden übergreifende Verbindung besteht.

Ein derartiges Gestrick ist aus der EP-A-O 281 526 bekannt. Aufgabe dieses Gestricks ist die Ableitung elektrostatischer Aufladung, bzw. deren Verteilung über das Gestrick. Auch die EP-A-O 185 480 löst diese Aufgabe, wobei in ein elastisches Gestrick Fäden aus zum Beispiel Metall beschichteten Fasern eingearbeitet sind, die mit einem Grundfaden verstrickt sind. Nach einer Ausführung wird ein Gestrick vorgeschlagen, bei dem eine Seite aus einem nicht leitfähigen Faden besteht und die andere Seite aus dem leitfähigen Faden. Elektrisch leitfähige Fäden werden jedoch nicht nur zur Ableitung elektrostatischer Aufladung vorgeschlagen. Die DE-A- 199 29 077 schlägt zum Beispiel ein Silbergewebe zur Abschirmung elektrischer und hochfrequenter magnetischer Felder vor. In ähnlicher Weise äußert sich die DE-A- 196 48 544. Die US-A-4,653,473 schlägt schließlich die Verarbeitung von Stahlfäden für Kleidungsstücke vor, um sowohl den so genannten Phantomschmerz bei Amputationen zu verringern oder auch zur Linderung von Arthritis beizutragen. Den Phantomschmerz zu bekämpfen ist ebenfalls eine Aufgabe der DE-U-202 08 592, die einen Liner für Stümpfe vorschlägt, in den eine Matrix aus elektrisch leitfähigem Material eingearbeitet ist. Als elektrisch leitfähiges Material wird Silber als Faden oder Beschichtung des Fadens bevorzugt, da es zusätzlich antibakterielle Eigenschaften aufweist. Jedoch ist Silber ein sehr teueres Material, so dass Gestricke rein aus Silberfäden oder mit Silber beschichteten Fäden für breite Anwendungen nicht in Frage kommen.

DE 92 13 884 U1 offenbart ein gestricktes Flächenheizelement aus Maschenware, mit in die Maschenware eingearbeiteten Heiz- und Kontaktleitern. Das Flächenheizelement umfasst zwei beheizte Bereiche, an deren Rand jeweils ein Kontaktbereich vorgesehen ist.

EP 0 532 468 A1 offenbart ein elektrisches Heizelement aus textiler Maschenware. Das Heizelement umfasst mindestens zwei leitfähige, voneinander getrennte Stromzuführdrähte und von einem zu einem anderen Stromzuführdraht verlaufende Widerstandsdrähte. Die Stromzuführdrähte sind nach der Intarsientechnik in mindestens eine Reihe jeweils übereinanderliegender, sich umschlingender Maschen und die Widerstandsdrähte in waagerechte Maschenreihen mit mindestens je einer nichtleitenden Maschenreihe Abstand in die Maschenware eingearbeitet.

Die Verwendung von Metallfäden, Fäden, die mit Metall beschichtet sind oder Fäden aus nicht leitfähigem Material, die von einem Metallfaden umwickelt sind setzt hinsichtlich der Elastizität dem erhaltenen Gestrick gewisse Grenzen. Aufgäbe der vorliegenden Erfindung ist es, ein Gestrick zu schaffen, das Fäden aus einem elektrisch leitfähigen Material enthält, das biaxial leitfähig ist, aber auch soweit erwünscht in wenigstens einer Richtung eine große Elastizität aufweist. Aufgabe der vorliegenden Erfindung ist es weiter, ein Gestrick zu schaffen, mit dem eine biaxiale elektrische Leitfähigkeit bei deutlicher Reduzierung des Silberanteils am Gestrick erreicht werden kann.

Diese Aufgabe wird mit den Merkmalen des kennzeichnenden Teils des Anspruchs 1 gelöst. Fortbildungen und vorteilhafte Ausführungen der Erfindung sind in den weiteren Ansprüchen umfasst.

Erfindungsgemäß ist ein elektrisch leitfähiges Gestrick, bestehend aus Maschenreihen eines elektrisch nicht leitfähigen Grundfadens, sowie Maschenreihen eines zwischen diesen angeordneten elektrisch leitenden Fadens, wobei sich auch mehrere Reihen elektrisch nicht leitfähigen Grundfadens mit einer oder mehreren Reihen aus elektrisch leitfähigem Faden abwechseln können, dadurch gekennzeichnet, dass zwischen den Reihen aus elektrisch leitfähigem Faden stellenweise eine die Reihen aus elektrisch nicht leitfähigem Faden übergreifende Verbindung besteht. Als leitfähiger Faden werden bevorzugt metallisierte PA (Polyamid) oder PES (Polyester) Garne oder auch leitfähige Polymere, oder ein mit diesen Garnen umsponnener Elastomerfaden eingesetzt. Wiederum bevorzugt ist aufgrund seiner antibakteriellen Eigenschaften und guten Verstrickbarkeit versilbertes PA. Auch beim nicht leitfähigen Garn wird PA und PES bevorzugt, bzw. mit PA oder PES umsponnener Elastomerfaden.

Nach einer Ausführung der Erfindung wird die Verbindung durch übergreifende Maschen der jeweils benachbarten Reihen des elektrisch leitfähigen Fadens über flottliegende Abschnitte des elektrisch nicht leitfähigen Fades erzielt.

Nach einer anderen Ausführung der Erfindung erfolgt die Verbindung durch Überbrückung des elektrisch nicht leitfähigen Fadens mit Hilfe von Masche, Fang, Plattierung, Flottung oder Umhängen des elektrisch leitfähigen Fadens.

Erfindungsgemäß sind die Verbindungsstellen im Versatz zueinander angeordnet. Der Versatz kann regelmäßig sein. Durch diese Maßnahme wird erreicht, dass sich in Strickrichtung eine weitgehend eben so große Elastizität ergibt, als ob keine übergreifende Verbindungen zwischen den aus elektrisch leitfähigem Material bestehenden Reihen bestehen würde.

Nach einer vorteilhaften Ausführung der Erfindung ist in das Gestrick ein flottliegender oder als Fang eingelegter Schussfaden eingearbeitet. Als Schussfaden kann zum Beispiel ein elastomerer Faden gewählt werden, wenn z.B. für Bandagen Kompressionszonen gebildet werden sollen. Ein anderes Beispiel ist die Verwendung von unelastischem Faden, z.B. Chenille-Faden als Schussfaden, wenn bei Bandagen als Stabilisierungszonen unelastische Stützzonen eingearbeitet werden sollen.

Die Dehnbarkeit beträgt in Strick- und quer zur Strickrichtung mindestens 150%. Die Dehnbarkeit wurde auf einer Dinema DSC Messmaschine Version 2 mit einer

Belastung von 20 kg ermittelt. Bevorzugte Ausführungen des Gestricks erreichen 300% quer zur Strickrichtung und 320% in Strickrichtung.

Der spezifische Flächenwiderstand des unverdehnten Gestricks in Längs- und Querrichtung beträgt weniger als 10 Ohm. Der spezifische Flächenwiderstand wurde an unverdehnt 150 x 150 mm großen, flächigen Mustern des Gestricks ermittelt. Dazu wurden die jeweils gegenüberliegenden Ränder des Musters in Längs bzw. Querrichtung mit Hilfe von 4 verzinnten Kupferblöcken der Dimension 150 x 12 x 5 mm geklemmt, sodass sich eine freie Breite des Textilmusters von 126 mm ergibt. Um auf den spezifischen Flächenwiderstand des quadratischen Musters rückzurechnen, wird der erhaltene Wert mit 150/126 multipliziert. Zur Messung des Durchgangswiderstandes wurde ein Taschenvoltmeter der Marke Voltcraft, Typ VC333 eingesetzt.

Im Folgenden wird die Erfindung anhand von Zeichnungen beispielhaft näher beschrieben. Dabei zeigen:
Fig. 1 eine erste Ausführung eines Gestricks;
Fig. 2 eine zweite Ausführung eines Gestricks.

Das Gestrick gemäß Fig. 1 besteht aus Reihen eines elektrisch nicht leitfähigen Garns 1, zwischen denen Reihen eines elektrisch leitfähigen Garns 2 eingestrickt sind. Um eine Verbindung der Maschenreihen des elektrisch leitfähigen Garns 2 herzustellen und so eine biaxiale Leitfähigkeit zu ermöglichen, weisen die Reihen des elektrisch nicht leitfähigen Garns (1) flottliegende Abschnitte 3 auf, über die vergrößerte Maschen 2" des elektrisch leitfähigen Garns 2 greifen und mit der nächsten Reihe des elektrisch leitfähigen Garns 2' verstrickt sind.

Fig. 2 zeigt ein alternatives Gestrick, bei dem die flottliegenden Abschnitte 3 des elektrisch nicht leitfähigen Garns 1 über zwei Maschen geführt sind und entsprechend zwei vergrößerte Maschen 2" des elektrisch leitfähigen Garns bis zur nächsten Reihe elektrisch leitfähigen Garns 2 reichen. Bei dieser Ausführung ist weiter ein flottliegender Schussfaden 4 eingearbeitet.

## Patentansprüche

1. Elektrisch leitfähiges Gestrick, bestehend aus Maschenreihen eines elektrisch nicht leitfähigen Grundfadens (1), sowie Maschenreihen eines zwischen diesen angeordneten elektrisch leitenfähigen Fadens (2), wobei zwischen den Reihen aus elektrisch leitfähigem Faden (2) stellenweise eine die Reihen aus elektrisch nicht leitfähigem Faden übergreifende Verbindung besteht,
**dadurch gekennzeichnet,**
**dass** die Verbindungsstellen im Versatz zueinander angeordnet sind.

2. Gestrick nach Anspruch 1,
**dadurch gekennzeichnet,**
**dass** die Verbindung durch übergreifende Maschen (2") der jeweils benachbarten Reihen des elektrisch leitfähigen Fadens (2) über flottliegende Abschnitte (3) des elektrisch nicht leitfähigen Fades erzielt wird.

3. Gestrick nach Anspruch 1,
**dadurch gekennzeichnet,**
**dass** die Verbindung durch Überbrückung des elektrisch nicht leitfähigen Fadens mit Hilfe von Masche, Fang, Flottung oder Umhängen des elektrisch leitfähigen Fadens (2) erfolgt.

4. Gestrick nach Anspruch 1,
**dadurch gekennzeichnet,**
**dass** der Versatz regelmäßig angeordnet ist.

5. Gestrick nach einem der vorhergehenden Ansprüche,
**dadurch gekennzeichnet,**
**dass** in das Gestrick ein flottliegender oder als Fang eingelegter Schussfaden (4) eingearbeitet ist.

6. Gestrick nach einem der vorhergehenden Ansprüche,
**dadurch gekennzeichnet,**
**dass** die Dehnbarkeit in Strick- und quer zur Strickrichtung mindestens 150% beträgt.

7. Gestrick nach einem der vorhergehenden Ansprüche,
**dadurch gekennzeichnet,**
**dass** der spezifische Flächenwiderstand des unverdehnten Gestricks in Längs- und Querrichtung weniger als 10 Ohm beträgt.

8. Gestrick nach einem der vorhergehenden Ansprüche,
**dadurch gekennzeichnet,**
**dass** sich mehrere Reihen elektrisch nicht leitfähigen Grundfadens mit einer oder mehreren Reihen aus elektrisch leitfähigem Faden (2) abwechseln.

## Claims

1. An electrically conductive knitted fabric comprising knitted rows of an electrically non-conductive ground thread (1) and knitted rows of an electrically conductive thread (2) arranged between the former, whereas a connection overlapping the rows made from electrically non-conductive thread is provided in places between the rows of electrically conductive threads (2), **characterised in that**
the connecting places are arranged offset from one another.

2. The knitted fabric according to claim 1,
**characterised in that**
the connection is achieved by overlapping stitches (2") of the respectively adjacent rows of the electrically conductive thread (2) over floating portions (3) of the electrically non-conductive thread.

3. The knitted fabric according to claim 1,
**characterised in that**
the connection is made by bridging of the electrically non-conductive thread by means of stitching, tucking, floating or looping of the electrically conductive thread (2) .

4. The knitted fabric according to claim 1,
**characterised in that**
the offset is arranged in a regular manner.

5. The knitted fabric according to any one of the preceding claims,
**characterised in that**
a weft thread (4), floating or inserted as a tuck, is worked into the knitted fabric.

6. The knitted fabric according to any one of the preceding claims,
**characterised in that**
the stretch in the knitting direction and transversely to the knitting direction is at least 150%.

7. The knitted fabric according to any one of the preceding claims,
**characterised in that**
the specific surface resistance of the un-stretched knitted fabric in the longitudinal direction and transverse direction is less than 10 ohms.

8. The knitted fabric according to any one of the preceding claims,
**characterised in that**
several rows of electrically non-conductive ground thread alternate with one or more rows of electrically conductive thread (2).

## Revendications

1. Tricot à conductivité électrique, formé par des rangs de mailles dans un fil de base (1) non électroconducteur, ainsi que des rangs de mailles dans un fil électroconducteur (2) disposé entre ceux-ci, une jonction, qui chevauche les rangs de fils non électroconducteurs, étant formée par endroits entre les rangs de fils électroconducteurs (2), **caractérisé en ce que** les points de jonction sont disposés de manière décalée les uns par rapport aux autres.

2. Tricot selon la revendication 1, **caractérisé en ce que** la jonction est obtenue par des mailles (2") chevauchantes des rangs adjacents respectifs du fil électroconducteur (2) par l'intermédiaire de tronçons (3) flottés du fil non électroconducteur.

3. Tricot selon la revendication 1, **caractérisé en ce que** la jonction est obtenue par le chevauchement du fil non électroconducteur au moyen d'une maille, d'un cueillage de maille, d'une flottage de maille ou d'un report de maille du fil électroconducteur (2).

4. Tricot selon la revendication 1, **caractérisé en ce que** le décalage est disposé régulièrement.

5. Tricot selon l'une quelconque des revendications précédentes, **caractérisé en ce que** dans le tricot est incorporé un fil de trame (4) flotté ou inséré sous forme de cueillage de maille.

6. Tricot selon l'une quelconque des revendications précédentes, **caractérisé en ce que** l'extensibilité dans le sens du tricotage ou transversalement au sens de tricotage est de l'ordre de 150 _{%} au moins.

7. Tricot selon l'une quelconque des revendications précédentes, **caractérisé en ce que** la résistivité en surface du tricot non distendu dans le sens longitudinal et dans le sens transversal est inférieure à 10 ohms.

8. Tricot selon l'une quelconque des revendications précédentes, **caractérisé en ce que** plusieurs rangs du fil de base non électroconducteur alternent avec un ou plusieurs rangs en fil électroconducteur (2).
